# FASCICULE DE BREVET EUROPEEN

(11) **EP 3 764 167 B1**
(45) Date de publication et mention de la délivrance du brevet: **29.04.2026**
(21) Numéro de dépôt: 19185373.8
(22) Date de dépôt: 10.07.2019
(51) Int. Cl.: G04B 5/16, G04B 45/00, G04B 45/02, G04B 19/04, G04B 19/12

(54) **PROCÉDÉ D'OBTENTION D'UN COMPOSANT HORLOGER DONT LA SURFACE EST AU MOINS PARTIELLEMENT REVÊTUE D'UNE COUCHE COLORÉE**
VERFAHREN ZUM ERHALTEN EINER UHRENKOMPONENTE, DEREN OBERFLÄCHE ZUMINDEST ZUM TEIL MIT EINER FARBSCHICHT BESCHICHTET IST
METHOD FOR OBTAINING A TIMEPIECE COMPONENT IN WHICH THE SURFACE IS AT LEAST PARTIALLY COVERED WITH A COLOURED LAYER

(43) Date de publication de la demande: 13.01.2021
(62) Demande divisionnaire de: 25226998.0
(73) Titulaire: Patek Philippe SA Genève, 1204 Genève (CH)
(72) Inventeur: GUILLOT, Laurent, 25300 Pontarlier (FR)
(74) Mandataire: Micheli & Cie SA

(56) Documents cités:
- EP-A1- 0 819 995
- EP-A1- 2 060 534
- EP-A1- 3 339 983
- EP-A2- 3 375 903
- DE-A1- 2 425 783

## Description

La présente invention concerne un procédé de micro-fabrication d'un composant horloger, et elle concerne plus spécifiquement un procédé d'obtention de surfaces revêtues d'une couche colorée au moins par endroits d'un tel composant, lesdites surfaces étant des surfaces en silicium, en silicium oxydé ou en verre (éventuellement en verre métallique). L'invention concerne notamment un tel procédé dans lequel lesdites surfaces sont différentes parcelles de la surface d'un wafer dans lequel il est prévu de micro-fabriquer ensuite un lot de composants horlogers. Alternativement lesdites surfaces pourraient également être constituées chacune par la surface d'un des composants du lot de composants horlogers, ou encore par la surface d'une des ébauches d'un lot d'ébauches de composants horlogers. Le composant horloger obtenu par le procédé selon l'invention a sa surface recouverte au moins par endroits d'une peinture, d'une laque, ou d'un vernis possédant une couleur propre. Dans la suite du présent document, on utilisera l'expression « couche colorée » pour désigner globalement tous les vernis colorés, peintures, laques et analogues. D'autre part, on qualifiera de « colorée » une chose « qui a une ou plusieurs couleurs ».

### ART ANTERIEUR

Reflet à la fois de la mode et de la technique, le monde de l'horlogerie accorde une place toute particulière à l'esthétique. C'est probablement la raison pour laquelle l'emploi de couleurs, notamment pour les aiguilles et les cadrans, est répandu depuis longtemps.

Aujourd'hui, de plus en plus de composants horlogers sont réalisés en verre, en silicium et/ou en silicium oxydé. Or ce type de matériau ne permet pas une bonne adhésion des laques ou peintures qui sont actuellement disponibles sur le marché. Dans le but de remédier à ce problème, on a proposé de prétraiter la surface à peindre avec un plasma oxygène. Cette solution atteint son but. Toutefois, un inconvénient est que le traitement au plasma ne modifie que temporairement l'état de surface du substrat à peindre. L'application de la laque ou de la peinture doit donc ensuite être effectuée sans tarder.

Il est connu également d'utiliser un promoteur d'adhésion chimique qui favorise la formation de liaisons chimiques entre le substrat et la laque. Il s'avère toutefois que, même si la tenue des promoteurs chimiques est supérieure à la durée des effets du plasma, elle est limitée dans le temps également. Un autre inconvénient des techniques connues est qu'elles agissent de manière sensiblement isotrope, et ne permettent donc pas de ne traiter qu'une partie de la surface d'un composant.

Le document DE 2425783 décrit un cadran de montre comprenant, successivement de bas en haut, une plaque de base en résine synthétique, une couche réfléchissante en Au, Ag, Al, Rh, Cr, Ni ou Cu, une couche transparente constituée d'un ou deux types de matériaux choisis parmi ZrO₂, SiO₂, MgO, MgF₂, CaO, CeO₂, CdS et ZnS, une couche semi-transparente en Au, Ag, Cu, Al, Cr ou Ni et une couche de couleur.

Le document EP 0819995 A1 décrit un cadran de montre à énergie solaire comprenant, successivement de bas en haut, un substrat en céramique, une couche intermédiaire en verre ou oxyde et une couche de peinture.

### BREF EXPOSE DE L'INVENTION

Un but de la présente invention est de remédier aux inconvénients de l'art antérieur qui viennent d'être expliqués. La présente invention atteint ce but ainsi que d'autres en fournissant un procédé d'obtention d'une surface en silicium, en oxyde de silicium ou en verre, recouverte d'une couche colorée au moins par endroits, conformément à la revendication 1 annexée.

On comprendra notamment que l'étape d'application de la peinture, de la laque, ou du vernis possédant une couleur propre, (étape b) peut être mise en œuvre à l'aide de toute technique que l'homme du métier jugera adéquate. Par exemple, pulvérisation (spray), trempe (dipping), pinceau, etc.

Conformément à un mode de mise en œuvre avantageux de l'invention, la couche de métal déposée durant l'étape (a) est une couche de titane. Dès que le titane se trouve en contact avec une source d'oxygène telle que l'air ou l'eau, une couche passive d'oxyde de quelques nanomètres se forme instantanément. Ensuite, la couche d'oxyde ne croît que très lentement. Cette couche est très adhérente et résistante. Elle va protéger le titane de la corrosion. De plus, la couche est suffisamment fine pour ne pas nuire à l'adhérence de la couche colorée.

### BREVE DESCRIPTION DES FIGURES

D'autres caractéristiques et avantages de la présente invention apparaîtront à la lecture de la description qui va suivre, donnée uniquement à titre d'exemple non limitatif, et faite en référence aux dessins annexés dans lesquels :
- la figure 1 est une vue schématique en coupe longitudinale d'une aiguille des minutes en silicium mono- ou poly-cristallin qui constitue un mode de réalisation particulier d'un composant horloger conforme à l'invention ;
- la figure 2 est une vue en coupe transversale selon 2-2 de la figure 1 ;
- les figures 3, 4 et 5 sont trois schémas de principe illustrant respectivement trois étapes d'un mode particulier de mise en œuvre du procédé de l'invention.

### DESCRIPTION DETAILLEE DE MODES DE REALISATION

La figure 1 annexée est une vue schématique en coupe verticale d'une aiguille des minutes réalisée à partir de silicium mono- ou poly-cristallin. On comprendra que l'aiguille représentée dans la figure 1 constitue un mode de réalisation exemplaire du composant horloger de l'invention. On peut voir dans cette figure que, conformément à une pratique répandue, le corps en silicium 3 de l'aiguille 1 est revêtu sur tous les côtés par une couche d'oxyde de silicium 5 dont l'épaisseur est de l'ordre de 1 micron. On comprendra toutefois que selon des variantes du mode de réalisation qui fait l'objet du présent exemple, le silicium pourrait par exemple ne pas être revêtu d'oxyde, ou alors, le corps de l'aiguille 1 pourrait être réalisé dans un autre matériau différent du silicium. Selon l'invention, en effet, le choix du matériau à partir duquel est réalisé le corps du composant horloger n'est pas déterminant, pour autant que la surface recouverte par la couche d'accrochage et la couche colorée soit en silicium, en silicium oxydé ou en verre, avantageusement, en silicium oxydé.

La figure 2 est une coupe transversale selon 2-2 de la figure 1. On remarquera que la représentation schématique de la figure 2 ne respecte pas les proportions entre les épaisseurs des différentes couches ; le but étant de faciliter la lecture du dessin. Conformément à ce que montrent les figures, une couche d'accrochage 7 recouvre la surface en SiO₂ de la face supérieure de l'aiguille 1. Conformément à l'invention, la couche 7 peut être réalisée en titane, en chrome, en tantale, leurs oxydes et nitrures, ainsi qu'en alliages de ces métaux. La couche 7 peut avantageusement être réalisée en titane, en chrome, en tantale et leurs oxydes, et de préférence en titane ou en oxyde de titane. Un exemple d'alliage est le titane-tungstène. L'épaisseur de la couche d'accrochage est avantageusement d'au moins 5 nanomètres, elle est le plus avantageusement comprise entre 10 et 50 nanomètres, et elle est de préférence comprise entre 10 et 25 nanomètres. Le choix d'une couche d'accrochage dont l'épaisseur ne dépasse pas 50 nanomètres permet d'éviter que la présence de celle-ci ne perturbe le comportement thermique ou mécanique de la pièce. On peut voir encore que la couche d'accrochage 7 est recouverte par une couche colorée référencée 9. Grâce aux caractéristiques de l'invention, le revêtement à base de peinture, laque, ou vernis possédant une couleur propre, adhère parfaitement à la surface du composant horloger et on n'observe normalement pas d'altération sur le long terme pour autant que le composant horloger soit un composant interne, par exemple une aiguille, une vis, un cadran, un pont, une platine, une masse oscillante, etc.

Comme chacun le sait, les aiguilles, comme l'aiguille des minutes 1 notamment, sont de très petites dimensions. En effet, leur largeur ne dépasse que rarement quelques centaines de microns. A cet égard, la demanderesse à observé que la couche colorée formée sur la face supérieure de l'aiguille 1 présente parfois un bourrelet circonférentiel (non représenté). Ce bourrelet est un effet de bord causé par la tension superficielle présente dans la couche colorée liquide au moment de son application. Le bourrelet circonférentiel est dû à une accumulation de liquide dans les régions où la couche 9 se trouve à cheval sur deux surfaces qui font un angle l'une avec l'autre. Dans le cas de l'aiguille des minutes 1, les deux surfaces en question peuvent être la face supérieure horizontale et le bord vertical de l'aiguille 1. La demanderesse est parvenue à empêcher que de tels effets de bord ne se manifestent en rendant rugueuse la surface qui est destinée à être revêtue de la couche colorée.

Les figures 3, 4 et 5 annexées sont trois schémas de principe semblables à celui de la figure 2, et illustrant chacun le résultat d'une étape distincte d'un procédé d'obtention d'une surface revêtue d'une couche colorée au moins par endroit et qui est conforme à un mode de mise en œuvre exemplaire de l'invention. Les figures 3, 4 et 5 sont des vues schématiques en coupe transversale montrant l'évolution de l'ébauche d'une aiguille des heures 51 en cours de réalisation. A l'instar de ce qui était déjà le cas dans le premier exemple, l'aiguille 51 comporte un corps en silicium cristallin (référencé 53) revêtu sur tous les côtés par une couche d'oxyde de silicium 55 dont l'épaisseur est de l'ordre de 1 micron.

En se référant tout d'abord à la figure 3, on peut voir que, conformément au présent exemple, le procédé d'obtention d'une surface revêtue d'une couche colorée au moins par endroit commence par une étape qui consiste à rendre rugueuse la surface en silicium oxydé qui forme la face supérieure de l'ébauche de l'aiguille 51. L'homme du métier dispose déjà d'un certain nombre de méthodes de micro-usinage qui permettent de rendre une surface mate, ou autrement dit rugueuse. La demande de brevet EP 3764169 A1 de la demanderesse décrit une méthode particulièrement avantageuse pour rendre une surface mate. Cette méthode comporte les étapes de :
- déposer une couche sacrificielle de résine sur l'étendue de la surface à rendre mate, la couche sacrificielle étant réalisée sans exposition de la résine, ni recuit,
- attaquer la couche de résine sacrificielle par gravure ionique réactive profonde (DRIE). Continuer la gravure assez longtemps pour transférer des inhomogénéités de la couche sacrificielle sur l'étendue à rendre mate de la surface en silicium, de façon à ce que ladite étendue soit rendue rugueuse.

On notera que dans l'exemple illustré, la surface rugueuse est constituée par la couche d'oxyde de silicium 55 qui recouvre la face supérieure du corps de l'aiguille 51. On comprendra toutefois que selon d'autres modes de mise en œuvre du procédé de l'invention, la surface en silicium du corps de l'aiguille 51 pourrait avoir été rendue rugueuse préalablement à la formation du revêtement en oxyde de silicium 55.

En se référant maintenant à la figure 4, on peut voir qu'une couche d'accrochage 57 recouvre la surface rugueuse en SiO₂ de l'ébauche de l'aiguille 51. Conformément à l'invention, la couche 57 est réalisée en titane, en chrome, en tantale, leurs oxydes et nitrures, ainsi qu'en alliage de ces métaux. On forme la couche d'accrochage 57 par dépôt physique en phase vapeur (PVD) ou par dépôt chimique en phase vapeur (CVD). Le dépôt physique en phase vapeur correspond à la variante préférée. En effet, un avantage du PVD est qu'il est compatible avec des techniques comme la photolithographie (type lift-off), l'épargne ou le masquage mécanique, qui permettent de protéger du dépôt certaines parties sélectionnées de la surface. Conformément au présent exemple, la couche d'accrochage 57 est en titane. Une couche d'accrochage en titane présente l'avantage de supporter une longue exposition à l'air ambiant sans perdre son efficacité. Cette faculté donne notamment la possibilité de retarder de plusieurs jours, si nécessaire, l'application de peintures, de laques ou de vernis possédant des couleurs propres sur la couche d'accrochage. On comprendra que cette possibilité peut s'avérer particulièrement utile dans le cas où on veut appliquer plusieurs couleurs différentes. Les techniques de dépôt PVD et CVD présentent l'avantage de permettre de réaliser des couches d'accrochage très minces. Dans le présent exemple, l'épaisseur de la couche 57 est comprise entre 5 et 50 nanomètres. On comprendra que cette épaisseur est suffisamment faible pour que la couche d'accrochage 57 reproduise les reliefs de la surface qu'elle recouvre sans les atténuer de manière significative.

En se référant maintenant à la figure 5, on peut voir qu'une couche colorée 59 recouvre la couche d'accrochage 57 dont est revêtue la face supérieure de l'ébauche de l'aiguille 51. Dans le présent exemple, la couche colorée est une couche de peinture. Comme déjà mentionné, l'étape d'application de la peinture peut être mise en œuvre à l'aide de toute technique que l'homme du métier jugera adéquate. Par exemple, pulvérisation (spray), trempe (dipping), pinceau, etc. On remarquera que la surface de la couche colorée est plane. En effet, la peinture a comblé les inégalités du substrat en raison de sa tension superficielle, à titre d'exemple, la peinture utilisée peut être de la peinture rouge opaque de la marque Berluran^{®}.

On comprendra en outre que diverses modifications et/ou améliorations évidentes pour un homme du métier peuvent être apportées aux modes de réalisation et de mise en œuvre qui font l'objet de la présente description sans sortir du cadre de la présente invention définie par les revendications annexées. En particulier, le dépôt de la couche de titane par PVD ou CVD peut être précédé d'une étape consistant à protéger la surface, de façon que seuls certains endroits de celle-ci, dont les endroits à colorer, soient exposés au métal en phase vapeur. Conformément à cette variante, de préférence, une étape additionnelle consistant à retirer, ou à dissoudre chimiquement, la protection mise en place au début du procédé est en outre intercalée entre le dépôt de la couche de titane et l'application de la couche colorée.

En outre, conformément à encore un autre mode de mise en œuvre, au moins une couche supplémentaire de métal peut être déposée entre la couche d'accrochage et la couche colorée. Le métal de cette couche supplémentaire peut être choisi parmi les métaux nobles ou les platinoïdes, ainsi que leurs alliages. Il s'agit notamment de l'or, du ruthénium, du rhodium, du palladium, de l'osmium, de l'iridium, du platine et du ruthénium. Le métal de cette couche supplémentaire est avantageusement de l'or. Cette couche intermédiaire entre la couche d'accroche et la couche de couleur peut avoir un effet esthétique intéressant sur la couche colorée, en particulier sur une peinture, tel qu'améliorer l'éclat ou la teinte. Ainsi une couche d'or déposée par PVD ou CVD sur une couche d'accroche en titane permettra à la couleur de la couche de peinture, ou plus généralement de la couche colorée, d'avoir plus d'éclat.

On comprendra en outre que l'étendue de la couche de peinture, de laque, ou de vernis possédant une couleur propre sera comprise à l'intérieur de l'étendue de la couche d'accrochage. Conformément à encore un autre mode de mise en œuvre, la couche colorée ne recouvre que partiellement la couche d'accrochage. Ce mode particulier de mise en œuvre permet de jouer avec les surfaces de recouvrement de la couche d'accrochage, d'une couche de métal supplémentaire au moins et/ou d'au moins une couche colorée, afin de laisser apparaître différentes strates de couleurs et de créer ainsi des formes et/ou des bordures.

## Revendications

1. Procédé d'obtention d'une surface recouverte d'une couche colorée au moins par endroits d'un composant horloger, ladite surface étant une surface en silicium, en silicium oxydé, en verre ou en verre métallique, et le procédé comportant les étapes suivantes :
a) déposer une couche d'accrochage (7 ; 57) en métal sur l'étendue exposée de ladite surface par PVD ou CVD, le métal étant choisi parmi le titane, le chrome, le tantale, les alliages desdits métaux, ainsi que leurs oxydes et nitrures ;
b) appliquer une peinture, une laque ou un vernis possédant une couleur propre sur la couche d'accrochage (7 ; 57) ;
**caractérisé en ce qu'**il comporte, avant l'étape a), une étape de micro-usinage consistant à rendre rugueuse la surface destinée à être recouverte par la couche d'accrochage.

2. Procédé d'obtention d'une surface recouverte d'une couche colorée selon la revendication 1, **caractérisé en ce que** la couche d'accrochage (7; 57) déposée durant l'étape a) possède une épaisseur d'au moins 5 nanomètres, avantageusement une épaisseur comprise entre 10 et 50 nanomètres, et de préférence une épaisseur comprise entre 10 et 25 nanomètres.

3. Procédé d'obtention d'une surface recouverte d'une couche colorée selon la revendication 1 ou 2, **caractérisé en ce que** la couche d'accrochage (7 ; 57) déposée durant l'étape a) est une couche de titane.

4. Procédé d'obtention d'une surface recouverte d'une couche colorée selon l'une quelconque des revendications 1, 2 et 3, **caractérisé en ce qu'**une étape intermédiaire est intercalée entre l'étape (a) et l'étape (b), l'étape intermédiaire consistant à déposer au moins une couche supplémentaire de métal avant de passer à l'étape (b).

5. Procédé d'obtention d'une surface recouverte d'une couche colorée selon l'une quelconque des revendications 1, 2 et 3, **caractérisé en ce que** l'étape (a) est précédée d'une étape préalable consistant à protéger ladite surface, de façon que seul certains endroits de celle-ci, dont les endroits à recouvrir d'une couche colorée, soient exposés ; et **en ce qu'**une étape intermédiaire est intercalée entre l'étape (a) et l'étape (b), l'étape intermédiaire consistant à retirer, ou à dissoudre chimiquement la protection mise en place durant l'étape préalable.

6. Procédé d'obtention d'une surface recouverte d'une couche colorée selon la revendication 5, **caractérisé en ce qu'**on protège ladite surface en ayant recours à la photolithographie de type lift-off, à l'épargne ou au masquage mécanique.

7. Procédé d'obtention d'une surface recouverte d'une couche colorée selon la revendication 5 ou 6, **caractérisé en ce qu'**une sous-étape est intercalée entre l'étape (a) et l'étape intermédiaire, la sous-étape consistant à déposer au moins une couche supplémentaire de métal.

8. Procédé d'obtention d'une surface recouverte d'une couche colorée selon l'une quelconque des revendications précédentes, **caractérisé en ce que** le composant horloger est un composant horloger interne, par exemple une aiguille, une vis, un cadran, un pont, une platine, une masse oscillante, etc.

9. Procédé d'obtention d'une surface recouverte d'une couche colorée selon l'une quelconque des revendications précédentes, **caractérisé en ce que** le composant horloger (1 ; 51) est une aiguille en silicium.

## Patentansprüche

1. Verfahren zum Erhalten einer Uhrenkomponente, deren Oberfläche zumindest stellenweise von einer Farbschicht bedeckt ist, wobei die Oberfläche eine Oberfläche aus Silizium, aus oxidiertem Silizium, aus Glas oder aus metallischem Glas ist und das Verfahren die folgenden Schritte umfasst:
a) Abscheiden einer Haftschicht (7; 57) aus Metall über dem freiliegenden Bereich der Oberfläche durch PVD oder CVD, wobei das Metall ausgewählt wird aus Titan, Chrom, Tantal, Legierungen der Metalle sowie ihrer Oxide und Nitride;
b) Aufbringen einer Farbe, eines Firnis oder Lacks, die bzw. der eine Eigenfarbe aufweist, auf der Haftschicht (7; 57);
**dadurch gekennzeichnet, dass** es vor dem Schritt a) einen Mikrobearbeitungsschritt umfasst, der darin besteht, die Oberfläche, die dazu bestimmt ist, von der Haftschicht bedeckt zu werden, rau zu machen.

2. Verfahren zum Erhalten einer von einer Farbschicht bedeckten Oberfläche nach Anspruch 1, **dadurch gekennzeichnet, dass** die während des Schritts a) abgeschiedene Haftschicht (7; 57) eine Dicke von mindestens 5 Nanometern, vorteilhafterweise eine Dicke zwischen 10 und 50 Nanometern und vorzugsweise eine Dicke zwischen 10 und 25 Nanometern, besitzt.

3. Verfahren zum Erhalten einer von einer Farbschicht bedeckten Oberfläche nach Anspruch 1 oder 2, **dadurch gekennzeichnet, dass** die während des Schritts a) abgeschieden Haftschicht (7; 57) eine Titanschicht ist.

4. Verfahren zum Erhalten einer von einer Farbschicht bedeckten Oberfläche nach einem der Ansprüche 1, 2 und 3, **dadurch gekennzeichnet, dass** ein Zwischenschritt zwischen dem Schritt (a) und dem Schritt (b) eingeschoben ist, wobei der Zwischenschritt darin besteht, vor dem Übergang zum Schritt (b) mindestens eine zusätzliche Metallschicht abzuscheiden.

5. Verfahren zum Erhalten einer von einer Farbschicht bedeckten Oberfläche nach einem der Ansprüche 1, 2 und 3, **dadurch gekennzeichnet, dass** dem Schritt (a) ein vorheriger Schritt vorausgeht, der darin besteht, die Oberfläche zu schützen, derart dass lediglich bestimmte Stellen davon, darunter die Stellen, die mit einer Farbschicht zu bedecken sind, freiliegen; und dadurch, dass ein Zwischenschritt zwischen dem Schritt (a) und dem Schritt (b) eingeschoben ist, wobei der Zwischenschritt darin besteht, den während des vorherigen Schritts angebrachten Schutz zu entfernen oder chemisch aufzulösen.

6. Verfahren zum Erhalten einer von einer Farbschicht bedeckten Oberfläche nach Anspruch 5, **dadurch gekennzeichnet, dass** die Oberfläche durch Lift-off-Photolithographie, Maskierung oder mechanischer Maskierung geschützt wird.

7. Verfahren zum Erhalten einer von einer Farbschicht bedeckten Oberfläche nach Anspruch 5 oder 6, **dadurch gekennzeichnet, dass** zwischen dem Schritt (a) und dem Zwischenschritt ein Teilschritt eingeschoben wird, wobei der Teilschritt darin besteht, mindestens eine zusätzliche Schicht aus Metall abzuscheiden.

8. Verfahren zum Erhalten einer von einer Farbschicht bedeckten Oberfläche nach einem der vorhergehenden Ansprüche, **dadurch gekennzeichnet, dass** die Uhrenkomponente eine innere Uhrenkomponente, zum Beispiel ein Zeiger, eine Schraube, ein Zifferblatt, eine Brücke, eine Platine, eine Schwungmasse usw., ist.

9. Verfahren zum Erhalten einer von einer Farbschicht bedeckten Oberfläche nach einem der vorhergehenden Ansprüche, **dadurch gekennzeichnet, dass** die Uhrenkomponente (1; 51) ein Zeiger aus Silizium ist.

## Claims

1. Method for obtaining a surface covered by a coloured layer at least in areas on a timepiece component, said surface being a surface made of silicon, silicon dioxide, glass or metallic glass, and the method comprising the following steps:
a) depositing a bonding layer (7; 57) of metal over the exposed expanse of said surface by PVD or CVD, the metal being selected from among titanium, chromium, tantalum, the alloys of said metals as well as their oxides and nitrides;
b) applying a paint, a lacquer or a varnish having a self colour on the bonding layer (7; 57); **characterised in that** it comprises, before step a), a micro-machining step consisting of roughening the surface intended to be covered by the bonding layer.

2. Method for obtaining a surface covered by a coloured layer as claimed in claim 1, **characterised in that** the bonding layer (7; 57) deposited during step a) has a thickness of at least 5 nanometres, advantageously a thickness between 10 and 50 nanometres, and preferably a thickness between 10 and 25 nanometres.

3. Method for obtaining a surface covered by a coloured layer as claimed in claim 1 or 2, **characterised in that** the bonding layer (7; 57) deposited during step a) is a titanium layer.

4. Method for obtaining a surface covered by a coloured layer as claimed in any one of claims 1, 2 and 3, **characterised in that** an intermediate step is introduced between step (a) and step (b), the intermediate step consisting of depositing at least one additional layer of metal before moving to step (b).

5. Method for obtaining a surface covered by a coloured layer as claimed in any one of claims 1, 2 and 3, **characterised in that** step (a) is preceded by a prior step consisting of protecting said surface so that only certain areas thereof, including the area to be covered by a coloured layer, are exposed; and **in that** an intermediate step is introduced between step (a) and step (b), the intermediate step consisting of removing, or chemically dissolving, the protection put into place during the prior step.

6. Method for obtaining a surface covered by a coloured layer as claimed in claim 5, **characterised in that** said surface is protected by using lift-off-type photolithography, resist masking or mechanical masking.

7. Method for obtaining a surface covered by a coloured layer as claimed in claim 5 or 6, **characterised in that** a sub-step is introduced between step (a) and the intermediate step, the sub-step consisting of depositing at least one additional layer of metal.

8. Method for obtaining a surface covered by a coloured layer as claimed in any one of the preceding claims, **characterised in that** the timepiece component is an internal timepiece component, for example a hand, a screw, a dial, a bar, a plate, an oscillating weight, etc.

9. Method for obtaining a surface covered by a coloured layer as claimed in any one of the preceding claims, **characterised in that** the timepiece component (1; 51) is a hand made of silicon.
